# FASCICULE DE BREVET EUROPEEN

(11) **EP 1 274 873 B1**
(45) Date de publication et mention de la délivrance du brevet: **10.08.2005**
(21) Numéro de dépôt: 01927996.7
(22) Date de dépôt: 18.04.2001
(51) Int. Cl.: C23C 8/36, C23C 8/38, B05D 7/24

(54) **PROCEDE DE TRAITEMENT DE SURFACE D'UNE PIECE ET PIECE OBTENUE**
VERFAHREN ZUR OBERFLÄCHENBEHANDLUNG EINES WERKSTÜCKES UND DADURCH HERGESTELLTES WERKSTÜCK
METHOD FOR TREATING THE SURFACE OF A PART AND RESULTING PART

(30) Priorité: 19.04.2000 FR 0005058
(43) Date de publication de la demande: 15.01.2003
(73) Titulaire: NITRUVID, 95100 Argenteuil (FR)
(72) Inventeur: POIRIER, Laurent, F-78600 Maisons-Lafitte (FR); LEBRUN, Jean-Paul, F-78380 Bougival (FR); DELMAS, Bernard, F-92110 Clichy (FR)
(74) Mandataire: Bouget, Lucien
(86) Numéro de dépôt international: PCT/FR2001/001192
(87) Numéro de publication internationale: WO 2001/079579

(56) Documents cités:
- EP-A- 0 801 142
- EP-A- 1 132 492
- WO-A-99/04056
- GB-A- 2 261 227

## Description

L'invention concerne un procédé de traitement de surface d'une pièce consistant à mettre en contact avec une surface de la pièce, au moins une espèce chimique activée, telle qu'une espèce chimique activée contenue dans un plasma froid.

On connaît des procédés de traitement de surface de pièces par mise en contact d'une surface de la pièce avec au moins une espèce chimique activée contenue dans un plasma froid qui peut être généré, par exemple, par une décharge électrique entre une anode et une cathode, à l'intérieur d'une enceinte contenant un gaz et généralement un mélange gazeux à une pression inférieure à la pression atmosphérique.

Le plasma renferme des électrons ainsi que des espèces activées comprenant elles-mêmes des espèces ionisées et des espèces neutres excitées, c'est-à-dire des atomes ou des molécules dont certaines couches électroniques sont excitées sous l'effet de la décharge électrique. Comme exemple d'application des traitements de surface mettant en oeuvre des espèces chimiques activées, par exemple par une décharge électrique, on peut citer le durcissement des pièces en acier par introduction d'éléments interstitiels dans une couche de surface de l'acier. Les interstitiels utilisés habituellement pour le durcissement de l'acier sont constitués principalement par l'azote, le carbone et le bore. Le traitement consiste à générer un plasma, par exemple par une décharge électrique, dans un milieu gazeux renfermant l'interstitiel et à mettre le plasma contenant des espèces activées en contact avec la surface de la pièce à traiter. L'interstitiel à l'état activé est fortement réactif vis-à-vis de la surface de la pièce, de telle sorte qu'il pénètre à travers la surface de la pièce. La pièce est portée, pendant le traitement à une température qui assure une diffusion de l'interstitiel dans la couche de surface de la pièce, sur une profondeur qui dépend en particulier de la température et de la durée du traitement.

On réalise de cette manière des traitements de durcissement ou, de manière plus générale, des traitements visant à modifier les propriétés de surface des pièces, en particulier des pièces en acier, par introduction et diffusion d'interstitiels dans une couche de surface de la pièce.

De manière courante, on produit une décharge entre la pièce portée à un potentiel cathodique et une anode qui peut être constituée par exemple par la paroi ou une partie de l'enceinte dans laquelle on réalise le traitement. Dans ce cas, le plasma froid est produit in situ, au voisinage de la surface de la pièce à traiter, par la décharge électrique à l'intérieur du milieu gazeux remplissant l'enceinte de traitement. Les espèces activées, par exemple les espèces ionisées ou les espèces neutres excitées, sont formées à proximité de la surface de la pièce avec laquelle elles réagissent pour assurer un apport d'un élément de type interstitiel.

Généralement, le chauffage et le maintien en température de la pièce pour assurer la diffusion de l'interstitiel sont obtenus par la décharge électrique. On peut également prévoir des moyens complémentaires de chauffage et de maintien en température.

Le plasma peut également être généré, à l'intérieur de l'enceinte, par un générateur d'ondes électromagnétiques, par exemple un générateur micro-ondes ou un générateur radiofréquence, ces moyens nécessitant généralement des pressions du milieu gazeux plasmagène différentes des pressions nécessaires dans le cas de l'utilisation d'une décharge électrique.

Le plasma peut également être généré dans un générateur de plasma extérieur à l'enceinte de traitement puis transféré dans l'enceinte renfermant la pièce à traiter qui est chauffée et maintenue en température à l'intérieur de l'enceinte.

Dans le cas où l'interstitiel utilisé pour réaliser le traitement est constitué par de l'azote, le mélange gazeux dans lequel on forme le plasma renferme de l'azote ou un dérivé gazeux de l'azote, ces composants étant généralement dilués par de l'hydrogène ou un mélange d'hydrogène et d'un gaz neutre tel que l'argon ou encore par tout autre mélange diluant non réactif. Un exemple de mélange gazeux utilisé de manière courante est le mélange N₂ + H₂.

Le plasma produit dans un tel mélange gazeux renferme généralement des espèces ionisées telles que par exemple N⁺ et N₂⁺ ainsi que des espèces neutres excitées telles que par exemple N, N₂, NH et H.

On a généralement observé que les espèces neutres excitées présentaient une bonne réactivité vis-à-vis de la surface métallique soumise au plasma et concouraient de manière efficace à l'introduction d'interstitiels à la surface de la pièce.

En outre, on a observé que, dans le cas d'un plasma transféré ou plasma "post-décharge", le temps de transfert du plasma dans l'enceinte devait être très court pour conserver, dans le plasma, des espèces réactives. On a aussi observé, dans le cas d'un plasma transféré ou "post-décharge", qu'il était difficile d'obtenir un écoulement gazeux homogène dans des charges industrielles.

Dans le cas où le plasma est produit par une décharge électrique, la décharge électrique doit être maintenue en régime de décharge luminescente anormale, c'est-à-dire un régime précédant un régime de formation d'arcs entre la cathode et l'anode.

Dans le cas où la décharge est réalisée entre la pièce constituant la cathode et une partie de l'enceinte de traitement constituant l'anode, il existe des risques non négligeables de formation d'arcs générateurs de défauts de surface sur la pièce à traiter.

En outre, le fait que le plasma est appliqué directement sur la pièce peut entraîner des différences de chauffage entre différentes parties de la pièce ou d'une pièce à une autre, lorsqu'on traite à l'intérieur de l'enceinte une charge comportant une pluralité de pièces. Dans le cas d'une surchauffe sur certaines parties des pièces, lorsqu'elles sont en acier inoxydable, on peut former localement, dans la couche enrichie en interstitiels, des précipités, par exemple de nitrure, qui dégradent sensiblement la résistance à la corrosion de la surface de la pièce.

En effet, la température de traitement de la pièce, par exemple dans le cas d'un traitement de durcissement par le carbone ou l'azote interstitiel de pièces en acier et plus particulièrement de pièces en acier inoxydable austénitique, doit être soigneusement réglée de manière à contrôler parfaitement la diffusion des interstitiels dans la couche de surface de la pièce.

Tant qu'on ne dépasse pas une certaine température qui est par exemple de l'ordre de 460°C à 480°C, dans le cas d'un acier inoxydable austénitique, il se forme dans la couche de surface de la pièce une solution solide de carbone et/ou d'azote dans la matrice métallique de l'acier, sur quelques micromètres jusqu'à quelques dizaines de micromètres, cette couche superficielle étant extrêmement dure et résistante à l'usure et ne détériorant pas la résistance à la corrosion de la pièce.

A des températures plus élevées, on forme une couche d'une solution solide de carbone et/ou d'azote dans la matrice métallique qui présente l'inconvénient de comporter également des précipités de nitrures et/ou de carbures qui dégradent sensiblement la résistance à la corrosion de la surface de la pièce.

Il peut être difficile de régler de manière précise la température d'une pièce, dans toutes les zones de la pièce, en particulier lorsque la pièce est de grandes dimensions et/ou s'étend sur une grande longueur, dans une direction (barres ou tubes). Il est également difficile de régler de manière très précise la température de chacune des pièces d'un lot de pièces dont on effectue le traitement simultanément dans l'installation de traitement.

De plus, dans le cas du traitement d'un lot comportant de nombreuses pièces, il est nécessaire de mettre en place ces pièces sur un support qui peut être, par exemple, un support de cathode de l'installation de traitement, préalablement à la réalisation du traitement. Cette mise en place nécessite de prévoir des moyens de support et de positionnement des pièces sur le support de cathode, de telle manière que les pièces soient parfaitement exposées sur leur surface traitée au plasma qui se forme dans la décharge électrique. La mise en place d'un grand nombre de pièces exige d'autre part une manipulation délicate et un temps d'exécution qui peut être long.

Dans le cas de pièces de forme complexe qui comportent par exemple des cavités de petites dimensions, il est difficile de réaliser un traitement qui soit satisfaisant dans toutes les parties des pièces.

De même, il n'est pas possible de traiter des pièces à l'état empilé ou des bandes enroulées, du fait que les surfaces qui ne sont pas exposées au milieu gazeux dans lequel se forme le plasma ne sont pas soumises au traitement.

Les procédés de traitement de surface de pièces par des espèces activées, généralement des espèces neutres excitées et, à un moindre degré, des espèces ionisées, tels qu'ils sont mis en oeuvre actuellement, présentent donc certaines limitations, bien que de tels traitements se soient avérés extrêmement performants dans de nombreux cas d'application.

Le but de l'invention est donc de proposer un procédé de traitement de surface d'une pièce consistant à mettre en contact avec une surface de la pièce, au moins une espèce chimique activée, le traitement étant mis en oeuvre de manière à augmenter la réactivité des espèces chimiques activées mises en oeuvre dans des proportions telles qu'on puisse traiter des pièces de forme complexe et/ou de grandes dimensions, en grand nombre positionnées de façon unitaire ou en vrac, éventuellement à l'intérieur de conteneurs, sous forme enroulée ou à l'état empilé, avec un très bon contrôle de la température de traitement.

Dans ce but, l'espèce activée est obtenue par activation d'un milieu gazeux contenant au moins deux des éléments carbone, azote, bore, oxygène et elle comporte au moins deux des éléments carbone, azote, bore et oxygène.

De manière particulièrement avantageuse, le traitement suivant l'invention est mis en oeuvre en réalisant l'activation d'un milieu gazeux contenant à la fois du carbone et de l'azote, par exemple par une décharge électrique, de manière à obtenir une espèce neutre excitée CN qui présente une très grande réactivité au contact de surfaces métalliques ou non métalliques, telles que dans le cas de surfaces métalliques, des surfaces de pièces en acier et plus particulièrement en acier inoxydable.

Afin de bien faire comprendre l'invention, on va maintenant décrire, à titre d'exemple, en se référant aux figures jointes en annexe, la mise en oeuvre du procédé suivant l'invention pour le durcissement superficiel de pièces par l'un au moins des interstitiels carbone et azote.

La figure 1 est une vue schématique, en élévation et en coupe, d'une installation de traitement permettant de mettre en oeuvre le procédé de l'invention.

La figure 2 est une vue en élévation et en coupe d'un boîtier ou conteneur qui peut être utilisé pour la mise en oeuvre du procédé de traitement suivant l'invention.

L'un des aspects fondamentaux du procédé suivant l'invention est que les espèces activées et le plasma froid comportant ces espèces sont produits dans un milieu gazeux renfermant au moins deux des éléments carbone, azote, bore et oxygène, c'est-à-dire au moins deux éléments pouvant constituer des interstitiels dans la matrice métallique d'une pièce à traiter.

En fait, de tels milieux gazeux peuvent être obtenus de diverses manières, pour la mise en oeuvre du procédé de l'invention.

On va indiquer ci-dessous, à titre d'exemple, les milieux qui peuvent être utilisés dans le cas d'un traitement de surface mettant en oeuvre les interstitiels azote et carbone.

### Milieux gazeux contenant à la fois de l'azote et du carbone:

Le milieu gazeux peut être un mélange gazeux constitué par de l'azote gazeux moléculaire N₂ et/ou un composé renfermant de l'azote, un composé renfermant du carbone et éventuellement, au moins un gaz diluant tel que l'hydrogène et/ou un gaz neutre. Le composé renfermant de l'azote peut être, outre l'azote moléculaire, un dérivé gazeux de l'azote.

Le composé renfermant du carbone peut être un hydrocarbure, par exemple un hydrocarbure aliphatique ou aromatique, un cyclane, un alcène, un alcyne, un alcane, et notamment du méthane.

Le mélange d'azote et de composés gazeux renfermant du carbone peut être dilué par de l'hydrogène ou un gaz neutre tel que l'argon.

Un mélange typique qui peut être utilisé est le mélange N₂ + H₂ + CH₄.

Le milieu gazeux renfermant du carbone et de l'azote peut être également constitué par un composé dont la molécule renferme à la fois du carbone et de l'azote et qui peut être obtenu facilement à l'état gazeux. Un tel composé peut être par exemple une amine. Un tel composé gazeux peut être dilué par de l'hydrogène ou par un gaz neutre tel que l'argon ou par tout autre mélange diluant non réactif.

L'activation du milieu gazeux pour obtenir un plasma froid renfermant des espèces activées et en particulier des espèces activées contenant à la fois de l'azote et du carbone peut être réalisée de différentes manières qui seront indiquées ci-dessous.

### Activation du milieu gazeux à base d'azote et de carbone :

Le plasma froid peut être généré par une décharge électrique entre une anode et une cathode à l'intérieur d'une enceinte renfermant le milieu gazeux.

La décharge électrique peut être réalisée entre la pièce à traiter et une partie de l'installation de traitement à un potentiel anodique ou encore, de préférence, comme il sera expliqué plus loin, entre un conteneur renfermant une ou plusieurs pièces à traiter et une partie de l'installation de traitement.

Le plasma froid peut également être généré par un générateur d'ondes électromagnétiques, par exemple un générateur micro-ondes ou un générateur radiofréquence.

Le plasma peut être généré dans l'enceinte de traitement ou à l'extérieur de l'enceinte de traitement des pièces.

Les espèces activées peuvent encore être générées dans le mélange gazeux par d'autres moyens.

Dans tous les cas, la pression du milieu gazeux dans lequel on génère le plasma ou les espèces activées est adaptée au mode de génération des espèces activées.

Par exemple, dans le cas d'une décharge électrique entre une cathode et une anode à l'intérieur du milieu gazeux, la pression du milieu gazeux, par exemple d'un mélange N₂ + H₂ + CH₄, est inférieure à la pression atmosphérique et par exemple inférieure à 100 mbars.

Dans le cas de la génération d'un plasma par micro-ondes, la pression du milieu gazeux est, par exemple, inférieure à 100 mbars.

Dans tous les cas, te plasma est généré dans des conditions telles que parmi les espèces activées, c'est-à-dire les espèces ionisées ou neutres excitées, il existe une proportion notable d'espèces contenant à la fois de l'azote et du carbone et en particulier les espèces neutres excitées de la forme CN dont les réactivités sont particulièrement élevées.

Dans le cas où le milieu gazeux renferme, en plus de l'azote et du carbone, de l'oxygène, on obtient également l'espèce neutre excitée CNO présentant également une très bonne réactivité.

De manière générale, l'oxygène est un additif pouvant jouer le rôle de catalyseur pour la formation d'espèces activées complexes renfermant au moins deux éléments de type interstitiel.

Le milieu gazeux renfermant de l'azote et du carbone peut être également généré in situ, par exemple à l'intérieur de l'enceinte de traitement, préalablement ou simultanément à la formation des espèces activées utilisées dans le cadre de l'invention.

Il est possible par exemple d'introduire, dans l'enceinte de traitement, un mélange gazeux contenant uniquement de l'azote et éventuellement un gaz de dilution tel que de l'hydrogène et/ou de l'argon. Le carbone est introduit dans l'enceinte, sous la forme d'une cible en carbone solide, par exemple en graphite ou en un élément solide contenant du carbone. La cible est soumise, à l'intérieur de l'enceinte de traitement (ou dans un générateur de plasma séparé de l'enceinte), à un faisceau d'ions constitué à partir du mélange gazeux à base d'azote. La cible pourrait être également bombardée par tout autre faisceau de particules incident indépendant du plasma formé à partir du milieu gazeux renfermant de l'azote. Le bombardement de la cible a pour résultat une pulvérisation du carbone et une émission de l'élément carbone dans le milieu gazeux ou le plasma formé à partir du milieu gazeux. Dans tous les cas, de l'énergie doit être communiquée au milieu gazeux ou au plasma pour obtenir une combinaison du carbone et de l'azote sous forme d'espèces activées et en particulier d'espèces neutres excitées de la forme CN.

De manière générale, un plasma froid généré à partir d'un milieu gazeux renfermant du carbone et de l'azote, dans les conditions de l'invention, renferme différentes espèces ionisées et différentes espèces neutres qui présentent des comportements différents lors de la mise en oeuvre du traitement de l'invention.

Par exemple, dans le cas d'un milieu gazeux constitué par le mélange gazeux N₂ + H₂ + CH₄, le plasma généré, par exemple par une décharge électrique, renferme des espèces ionisées telles que par exemple N⁺, N₂⁺, CN⁺, (CN)₂⁺, C⁺ et des espèces neutres excitées telles que N, N₂, NH, H, C, CN et (CN)₂.

Les inventeurs ont pu montrer que parmi toutes ces espèces activées, les espèces neutres excitées contenant du carbone et de l'azote, et en particulier l'espèce neutre excitée CN présentaient une très grande réactivité, par exemple dans le cas du traitement de surface d'un acier inoxydable austénitique.

En fait, comme il sera expliqué plus loin, le comportement tout à fait exceptionnel de l'espèce neutre excitée CN, c'est-à-dire d'une espèce neutre excitée renfermant à la fois de l'azote et du carbone, permet d'envisager des traitements de surface, dans des conditions de mise en oeuvre qu'on n'avait pu envisager jusqu'ici et sur des pièces qui ne pouvaient être traitées par des procédés de traitement utilisant des espèces ionisées.

A titre d'exemple, on va maintenant décrire, en se référant aux figures jointes en annexe, une mise en oeuvre particulière de l'invention, pour réaliser un traitement de durcissement de pièces en acier inoxydable austénitique.

Comme indiqué plus haut, dans le cas du traitement de pièces en acier inoxydable austénitique, il est préférable de réaliser un traitement en maintenant la ou les pièces à traiter à une température inférieure à un niveau de températures auquel commencent à apparaître des précipités de nitrures ou de carbures dans la matrice métallique de la couche de surface des pièces enrichie en azote et en carbone par le traitement de surface.

Bien que de manière générale le traitement de durcissement par l'azote et le carbone de pièces en acier inoxydable austénitique puisse être effectué à une température comprise entre 200°C et 600°C, pour éviter la formation de précipités, il est recommandé de traiter les pièces dans un intervalle de températures compris entre 300°C et 480°C et de préférence entre 300°C et 460°C.

Comme il est visible sur la figure 1, l'installation de traitement est constituée par une enceinte de four 1, par exemple réalisée en deux parties 1a et 1b, séparables l'une de l'autre pour réaliser le chargement du four et assemblées l'une à l'autre avec interposition de joints, de manière que l'enceinte 2 du four soit pratiquement étanche aux gaz, de manière à empêcher l'entrée d'air dans le four, pendant le traitement.

L'enceinte du four peut être évacuée et remplie par un mélange gazeux tel que N₂ + H₂ + CH₄, par exemple par l'intermédiaire d'un ajutage d'évacuation 3' et d'un ajutage de remplissage 3.

L'enceinte 1 du four de traitement renferme un support 4 sur lequel peuvent être disposées des pièces à traiter 5.

Comme il sera expliqué plus loin, dans le cas de la mise en oeuvre du procédé de l'invention, on peut disposer avantageusement, sur le support 4, un ou plusieurs conteneurs non étanches renfermant les pièces à traiter.

Le support 4 est relié à une borne cathodique d'un générateur électrique 6 dont la seconde borne, anodique, est reliée électriquement à l'enceinte de four 1.

Le support 4 et les pièces ou conteneurs 5 disposés sur le support 4 sont ainsi portés à un potentiel cathodique par rapport à l'enceinte 1 qui est à un potentiel anodique.

Après avoir réalisé l'évacuation de l'enceinte 2 du four 1 et son remplissage en mélange gazeux N₂ + H₂ + CH₄, à une pression inférieure à 100 mbars, on met en fonctionnement le générateur 6 de manière à créer une décharge luminescente anormale entre la cathode constituée par les conteneurs 5 et la paroi 1 du four de traitement.

Un plasma est généré autour des conteneurs 5, dans la décharge luminescente.

La décharge est contrôlée de manière à produire des espèces activées dans le mélange gazeux et en particulier les espèces neutres excitées CN caractéristiques de la mise en oeuvre du procédé de l'invention dans un mélange gazeux renfermant du carbone et de l'azote.

Les pièces sont de plus chauffées et leur température est régulée, pendant toute la durée du traitement, comme il sera décrit par la suite.

Pendant tout le traitement, on effectue également un renouvellement des gaz contenus dans l'enceinte 2, de manière continue, pour réguler la pression à l'intérieur de l'enceinte 2 et fournir constamment de l'azote et du carbone nécessaires pour générer les espèces activées utilisées lors du traitement.

Une caractéristique extrêmement importante du procédé selon l'invention est obtenue grâce à la réactivité exceptionnelle des espèces neutres excitées contenant du carbone et de l'azote, et en particulier de l'espèce neutre excitée CN, cette espèce neutre excitée conservant sa réactivité même après passage à travers un espace ne permettant pas l'allumage d'un plasma.

Dans la technique des plasmas, il est connu qu'un plasma ne peut se propager à travers un interstice dont la dimension d'ouverture est inférieure à une longueur appelée longueur de Debye qui dépend en particulier de la nature et de la pression du milieu gazeux du plasma.

Dans le cas du mélange gazeux et de la pression mentionnés plus haut, la longueur de Debye est de l'ordre de quelques dixièmes de millimètre.

Il n'est donc pas possible de réaliser l'allumage d'un plasma dans une partie d'une pièce ou dans le volume intérieur d'un conteneur séparé de la zone de décharge dans l'enceinte de traitement par une ouverture d'une dimension minimale, par exemple d'une épaisseur, inférieure à quelques dixièmes de millimètre.

Les inventeurs ont observé que de manière extrêmement surprenante, dans le cas d'un plasma obtenu à partir d'un mélange gazeux renfermant à la fois du carbone et de l'azote, on réalisait le traitement de surface sur des surfaces non exposées au plasma et séparées de la zone soumise au plasma par un interstice ayant une ouverture d'une dimension ne permettant pas l'allumage d'un plasma.

Les inventeurs ont pu montrer que cet effet était dû à la réactivité tout à fait exceptionnelle et durable des espèces activées comportant à la fois du carbone et de l'azote et en particulier de l'espèce neutre excitée CN.

Sur les pièces non exposées au plasma, l'apport d'azote et de carbone est réalisé par les espèces neutres excitées CN, en dehors du champ du plasma froid.

Les inventeurs ont pu également observer qu'un effet d'augmentation de l'activité du plasma est obtenu également dans le cas de plasmas produits par micro-ondes ou radiofréquence, dans un milieu gazeux renfermant du carbone et de l'azote.

Ces observations ont permis de mettre en oeuvre un procédé de traitement de surface de pièces à l'intérieur de conteneurs non étanches placés à l'intérieur de l'enceinte de traitement.

Sur la figure 2, on a représenté un conteneur 5 qui comporte un corps 5a, par exemple de forme cylindrique fermé par un fond, à une première extrémité, et ouvert, à une seconde extrémité, ainsi qu'un couvercle 5b constitué par une simple plaque métallique posée sur l'extrémité ouverte du corps cylindrique 5a du conteneur 5. Le conteneur 5 est donc constitué sous la forme d'une simple boîte cylindrique ayant un couvercle plan rapporté et. posé sur le bord d'extrémité du corps cylindrique 5a.

Le conteneur tel que 5 a été utilisé pour réaliser, à l'intérieur de la chambre de traitement 2 du four 1, le traitement de surface de pièces 7 disposées en vrac à l'intérieur du conteneur. Les pièces 7 sont par exemple des raccords dits "rapides" en acier inoxydable 316L.

De manière avantageuse, le corps 5a et le couvercle 5b de la boîte cylindrique peuvent être en acier inoxydable 316L. La surface interne du corps 5a de la boîte et éventuellement du couvercle 5b peut être revêtue d'un matériau isolant tel qu'une céramique.

On a pu montrer que la mise en oeuvre du procédé, c'est-à-dire le traitement de surface des pièces 7 à l'intérieur du conteneur 5, était pratiquement indépendante de l'épaisseur de paroi du corps de boîte 5a. En revanche, le traitement des pièces 7 à l'intérieur du conteneur 5 n'est possible que si le jeu entre le couvercle 5b et le bord supérieur du corps 5a du boîtier, lorsque le couvercle 5b est posé sur le corps 5a, est au moins égal à une longueur faible de l'ordre d'un centième de millimètre.

Au lieu d'un conteneur 5 comportant une paroi pleine ou corps 5a fermée par un couvercle 5b posé sur une extrémité de la paroi, on peut utiliser un conteneur 5 comportant une paroi percée d'une pluralité d'ouvertures à l'intérieur desquelles on engage des éléments d'obturation avec un jeu faible ne permettant pas l'allumage d'un plasma à travers les ouvertures de la paroi. On peut également placer le conteneur 5 réalisé sous la forme d'une boîte, par exemple cylindrique, dans une disposition retoumée de manière qu'elle repose suivant le bord de son ouverture sur un support assurant une fermeture non étanche de la boîte.

De manière générale, le conteneur présente au moins une ouverture refermée par un moyen dé fermeture ménageant avec le bord de l'ouverture un jeu non nul au sens mécanique mais suffisamment important pour laisser passer la ou les espèces activées et suffisamment faible pour empêcher un plasma de pénétrer à l'intérieur du conteneur.

Comme il est visible sur la figure 1, un ou plusieurs boîtiers 5 sont disposés sur le support 4 et portés à un potentiel cathodique à l'intérieur de l'enceinte de traitement. On s'est assuré que le jeu résiduel entre le couvercle 5b et le corps 5a des conteneurs 5 est inférieur à la longueur de Debye. En fait, on a réalisé différentes expériences avec un jeu e variable, compris entre 1 centième et trois dixièmes de millimètre, entre le couvercle 5b et le corps 5a des conteneurs dû à la rugosité des surfaces et à une force d'appui ou de serrage variable appliquée sur le couvercle 5b.

Dans tous les cas, l'ouverture de l'interstice e étant largement inférieure à la longueur de Debye, il ne peut se produire un allumage du plasma à l'intérieur du conteneur 5, lorsqu'on produit une décharge électrique entre les conteneurs 5 et la paroi 1 du four.

On a pu observer que jusqu'à des jeux e de l'ordre du centième de millimètre, le traitement de durcissement des pièces 7 pouvait être réalisé à l'intérieur du conteneur 5. En revanche, si l'on effectue un serrage hermétique du couvercle 5b contre le corps 5a, les pièces 7 ne sont pas traitées.

Les espèces ionisées telles que N⁺ et N₂⁺ et les espèces neutres excitées telles que N, N₂, NH ne peuvent se retrouver à l'état actif à l'intérieur des conteneurs, du fait de leur faible durée de vie ne permettant pas leur transfert entre l'enceinte de traitement et l'intérieur des conteneurs.

Les espèces ionisées telles que C⁺ et les espèces neutres excitées telles que C ne peuvent également se retrouver à l'état actif à l'intérieur des conteneurs, du fait de leur faible durée de vie ne permettant pas leur transfert entre l'enceinte de traitement et l'intérieur des conteneurs.

Les espèces contenant du carbone et de l'azote et en particulier l'espèce neutre excitée CN se retrouvent à l'état réactif à l'intérieur du conteneur et réalisent l'apport d'azote et/ou de carbone aux pièces 7, un interstice de quelques dixièmes de millimètre permettant par exemple d'interdire l'allumage du plasma tout en assurant le passage des espèces neutres excitées actives.

Il est à remarquer que, dans le cas de la mise en oeuvre de l'invention, un intervalle de dimension d'ouverture de l'interstice permettant le traitement sans contact avec le plasma, par exemple compris entre 0,01 et 0,3 mm, ne constitue pas une condition absolue, certaines valeurs supérieures à quelques dixièmes de millimètre permettant par exemple d'interdire l'allumage du plasma tout en assurant le passage des espèces neutres excitées.

Des valeurs inférieures à 0,01 mm permettent aussi le traitement mais avec une efficacité moindre.

Sur la figure 2, on a représenté un ajutage 8 d'un conteneur 5 qui peut être relié à un moyen d'évacuation du mélange gazeux vers l'extérieur de la chambre de traitement 2 du four. On favorise ainsi l'introduction du mélange gazeux contenant des espèces neutres activées à l'intérieur des conteneurs 5, lorsqu'un tel mode d'évacuation par l'intermédiaire des conteneurs est utilisé.

Le traitement des pièces 7 à l'intérieur du ou des conteneurs 5 est réalisé à une température permettant d'obtenir une solution solide de l'un au moins des interstitiels carbone et azote dans une couche superficielle des pièces, sans former de précipités de carbure et de nitrure dans cette couche de surface.

Pour cela, le traitement a été effectué dans une atmosphère de méthane et d'azote dilué dans de l'hydrogène, à une température régulée autour de 420°C, c'est-à-dire à une température comprise entre 300°C et 460°C. Le traitement a été effectué pendant des durées comprises entre 24 heures et 48 heures, suivant les lots de pièces traitées. On a obtenu des couches durcies sur les pièces, d'une épaisseur comprise entre 10 µm et 30 µm, ces couches ayant une dureté supérieure à 1000 Vickers et une résistance à l'attaque par un brouillard salin supérieur à 1000 heures.

On a également effectué le traitement, à l'intérieur de conteneurs 5, de pièces 7 constituées par des écrous en acier inoxydable austénitique, la durée de traitement étant de 18 heures et la température d'environ 420°C. Les écrous ainsi traités avaient des caractéristiques anti-grippantes tout à fait remarquables.

De manière générale, on a réalisé différents traitements de pièces en acier inoxydable et en aciers riches en chrome dont la teneur en chrome est au moins égale à 8 % en masse, à l'intérieur de conteneurs placés dans l'enceinte du four contenant le mélange gazeux N₂ + H₂ + CH₄.

Avant le remplissage de la chambre 2 du four 1, après dépôt du ou des conteneurs 5 sur le support cathodique et fermeture du four, on réalise une évacuation du four pendant une durée suffisante pour atteindre une pression inférieure à la pression de traitement. On effectue ensuite le remplissage de la chambre 2 du four 1 par un mélange N₂ + H₂ + CH₄ à une pression inférieure à 100 mbars.

Le traitement est réalisé pendant une durée allant d'une heure à quelques dizaines d'heures. Le traitement permet d'obtenir une couche durcie par au moins un interstitiel ayant une épaisseur de 1 µm à 500 µm, suivant la durée du traitement.

Suivant les températures auxquelles sont portées les pièces en acier inoxydable austénitique, la couche durcie est une solution solide d'interstitiels dans la matrice métallique de l'acier ou une solution solide renfermant des précipités de carbures et de nitrures.

La température limite de chauffage pour obtenir une solution solide sans précipités est de l'ordre de 460°C à 480°C.

Il est à remarquer que dans le cas d'un traitement dans lequel le plasma est obtenu par décharge électrique, le chauffage des conteneurs peut également être obtenu par la décharge électrique, le chauffage des pièces 7 à l'intérieur des conteneurs étant réalisé par rayonnement et par conduction à travers la paroi des conteneurs.

Il est possible de prévoir un chauffage complémentaire, par exemple par des résistances électriques, des conteneurs 5 et des pièces 7 et d'effectuer une régulation du chauffage pendant tout le traitement.

Lorsqu'on effectue le traitement à une température supérieure à 460°C, les pièces peuvent présenter un début de sensibilité à la corrosion, du fait de l'apparition des nitrures et des carbures dans la solution solide. La dégradation de la tenue à la corrosion devient très sensible à partir de 480°C. Entre 480°C et 600°C, la résistance à la corrosion n'est plus garantie mais la pièce possède une dureté très élevée, ce qui permet d'envisager certaines applications du traitement à des températures supérieure à 480°C.

Le chauffage complémentaire de l'enceinte de traitement peut être réalisé par tout moyen autre que des résistances chauffantes.

Dans le cas d'aciers ou d'alliages différents d'aciers inoxydables austénitiques, par exemple des aciers de construction faiblement ou fortement alliés, on peut effectuer des traitements à une température allant par exemple jusqu'à 800°C.

Pendant tout le traitement, le plasma est généré autour des conteneurs 5 mais du fait de la faible épaisseur e de l'interstice de fermeture du couvercle, le plasma ne peut s'allumer à l'intérieur des conteneurs au contact des pièces. Les pièces sont ainsi à l'abri de tout risque de détérioration par arcs électriques.

Un traitement de surface suivant l'invention, réalisé par les espèces activées telles que l'espèce neutre excitée CN, sans contact avec le plasma, présente donc de nombreux avantages.

En particulier, on peut traiter des pièces positionnées de façon unitaire ou en vrac à l'intérieur de conteneurs, des pièces empilées l'une sur l'autre, les surfaces en contact des pièces de l'empilement étant soumises au traitement de la même manière que les surfaces apparentes, ou encore des bobines enroulées dont l'interstice entre les spires successives permet le passage des espèces activées telles que CN. On peut également effectuer un traitement de surface par des espèces activées de la surface intérieure de cavités de très petites dimensions de pièces métalliques, par exemple la surface intérieure du canal d'injection d'un injecteur de carburant ou des canaux.d'une rampe d'injection d'un véhicule automobile,

De manière générale, lorsqu'on traite des pièces par des espèces activées générées par une décharge électrique in situ dans le four de traitement selon le procédé de l'invention, on dispose les pièces à l'intérieur d'un conteneur permettant de les isoler et de les protéger contre des risques d'arcs électriques. Le conteneur permet également d'obtenir une homogénéisation de la température des pièces. La température des pièces peut être régulée de manière précise, indépendamment de la production des espèces activées.

L'invention permet de traiter des pièces ayant des cavités de très petites dimensions, par exemple des canaux ou fentes ayant un diamètre ou une largeur d'ouverture comprise entre 0,01 et 0,3 mm dont la surface intérieure est durcie par au moins un interstitiel. De telles pièces ne peuvent être obtenues par les procédés de traitement de nitruration par plasma traditionnels et sont donc caractéristiques de l'invention.

La surface interne du conteneur peut être ou non conductrice, de sorte que les pièces sont polarisées ou non pendant le traitement. Dans certains cas, on pourra réaliser le traitement des pièces à l'intérieur de conteneurs revêtus intérieurement par une matière isolante, par exemple par une céramique.

La forte réactivité des espèces activées de type CN permet d'utiliser le procédé suivant l'invention pour traiter des pièces de grande longueur, par exemple pour traiter la surface intérieure ou extérieure de tubes de grande longueur.

L'invention peut être mise en oeuvre de nombreuses manières, en ce qui concerne, la nature, la composition et le mode d'obtention du milieu gazeux dont on réalise l'activation et en ce qui concerne le mode d'activation du milieu gazeux.

L'invention s'applique au traitement de pièces en de nombreux matériaux, par exemple au traitement d'aciers ou d'alliages ayant une structure cubique à faces centrées, cubique centrée ou tétragonale, par exemple les aciers inoxydables austénitiques, martensitiques, ferritiques ou austénoferritiques ou tout autre acier inoxydable ou non qui présente une teneur en chrome supérieure à 8 % ou tout acier de construction faiblement ou fortement allié.

L'invention s'applique également à d'autres aciers et à des matériaux non ferreux tels que le titane, l'aluminium et leurs alliages, ou encore aux alliages de nickel et/ou de cobalt.

Dans le cas des aciers inoxydables austénitiques, on réalise une solution solide homogène de carbone et ou d'azote dans l'alliage métallique, suivant les conditions, en particulier thermiques, de conduite du procédé, la teneur en carbone et en azote étant supérieure à 3 atomes % dans la couche de surface durcie, cette teneur pouvant même atteindre 50 atomes %. De manière générale, il est préférable que cette teneur soit comprise entre 3 atomes % et 30 atomes % pour obtenir une bonne tenue à la corrosion et un bon durcissement des aciers.

Le traitement suivant l'invention peut être appliqué à de très nombreuses pièces et notamment à toute pièce mécanique soumise à une usure dans un milieu corrosif. Par exemple, l'invention peut être appliquée de manière avantageuse pour la réalisation de matériels utilisés dans le cadre de l'industrie alimentaire, de l'industrie chimique, de l'industrie sidérurgique, de l'industrie nucléaire ou de l'industrie automobile, ou encore utilisés en milieu marin ou dans des applications biomédicales.

L'invention connaît des applications particulièrement intéressantes dans le cas des aciers austénitiques devant résister aux rayures, par exemple les plats en acier inoxydable, ces plats pouvant être traités sur la tôle de départ, avant emboutissage, ou encore à l'état embouti et dans une disposition empilée dans l'enceinte de traitement.

Les pièces ou objets traités par le procédé de l'invention restent parfaitement brillants et gardent un très bel aspect après traitement. Dans le cas des aciers inoxydables austénitiques pour garder l'aspect brillant des pièces ou objets traités, il est toutefois nécessaire d'effectuer le traitement à une température au plus égale à 480°C.

L'invention peut être appliquée de manière avantageuse à des lames d'objets courants en acier inoxydable martensitique tels que des couteaux ou des bistouris.

Le traitement peut être appliqué à des tôles minces à l'état déroulé ou même enroulé sous forme de bobines.

L'invention s'applique à des implants orthopédiques.

L'invention s'applique également à des soupapes, à des injecteurs de carburant de véhicule automobile, à des segments de moteur qui peuvent être traités à l'état empilé et à des pièces de turbine soumises à la corrosion par piqûres. L'invention s'applique à toute pièce telle que vanne, boisseau, obturateur métallique robinet, piston, cylindre, pièce de pompe (centrifuge, à palette, à engrenage, à lobe), pièce de régulateur de débit, pièce de régulateur de pression, pièce d'électrovanne.

L'invention peut être appliquée aux crayons de grappes de commande des réacteurs nucléaires à eau sous pression.

Le traitement peut être réalisé sur une bande ou sur un flan métallique mis en oeuvre après traitement. Le traitement peut être réalisé sur des pièces rangées de manière unitaire dans un conteneur ou disposées en vrac, en piles ou en bobines.

Le traitement de surface réalisé sur la pièce métallique par la ou les espèces activées complexes peut être, au lieu d'un durcissement par des interstitiels, tout autre traitement visant à modifier au moins une propriété de surface de la pièce métallique par interaction de la ou des espèces activées avec une couche superficielle de la pièce. Le traitement de surface suivant l'invention peut être réalisé même sur une surface passivée.

Le traitement suivant l'invention peut être utilisé pour le traitement de surface de pièces non métalliques, par exemple de pièces en céramique, en verre, en caoutchouc, en matière plastique polymère dont on modifie les propriétés de surface par action d'espèces neutres excitées telles que CN.

Le traitement suivant l'invention peut mettre en oeuvre une ou plusieurs espèces activées complexes comportant deux ou plus de deux éléments parmi l'azote, le carbone, le bore et l'oxygène. La couche durcie des pièces peut comporter un ou plusieurs interstitiels tels que le carbone et l'azote.

## Revendications

1. Procédé de traitement de surface d'une pièce (7) consistant à mettre en contact avec une surface de la pièce (7), au moins une espèce chimique activée, **caractérisé par le fait qu'**on génère l'espèce chimique activée dans un milieu gazeux à une pression inférieure à 100 mbars contenant au moins deux des éléments carbone, azote, bore, oxygène, de telle sorte que cette espèce chimique soit constituée d'au moins deux des éléments carbone, azote, bore, oxygène, en générant un plasma dans le milieu gazeux à l'intérieur d'une enceinte de traitement (1) et à l'extérieur d'un conteneur (5) contenant la pièce à traiter communiquant avec l'enceinte de traitement (1) par un interstice dont la dimension d'ouverture (e) empêche un allumage de plasma à travers l'interstice (e), les espèces générées par le plasma restant réactives vis-à-vis de la surface de la pièce (7) après passage dans l'interstice.

2. Procédé suivant la revendication 1, **caractérisé par le fait que** le milieu gazeux renferme, après activation, des espèces ionisées telles que N⁺ et N₂⁺, C⁺, CN⁺, (CN₂)⁺ et des espèces neutres excitées telles que N, N₂, NH, C, H, CN et (CN)₂.

3. Procédé suivant la revendication 1, **caractérisé par le fait qu'**on génère, dans le milieu gazeux, un plasma par l'une des méthodes suivantes : décharge électrique, onde électromagnétique telle que micro-onde ou radio-fréquence, dans l'enceinte de traitement (1), à l'extérieur du conteneur (5) contenant la pièce à traiter (7).

4. Procédé suivant l'une quelconque des revendications 1 à 3, **caractérisé par le fait que** l'interstice présente une dimension d'ouverture comprise entre 0,01 mm et 0,3 mm.

5. Procédé suivant l'une quelconque des revendications 1 à 4, **caractérisé par le fait que** la pièce (7) est disposée à l'intérieur d'un conteneur (5) ayant au moins une ouverture refermée par un moyen ménageant avec le bord de l'ouverture un jeu non nul au sens mécanique mais suffisamment important pour laisser passer l'au moins une espèce réactive et suffisamment faible pour empêcher un plasma de pénétrer à l'intérieur du conteneur (5).

6. Procédé suivant la revendication 5, **caractérisé par le fait que** le conteneur (5) est réalisé sous la forme d'une boîte comprenant une paroi (5a) ayant au moins une ouverture fermée de manière non étanche par l'un des moyens suivants : couvercle (5b) posé sur une partie supérieure de la paroi autour de l'ouverture, moyen d'obturation engagé avec jeu dans l'ouverture, support sur lequel repose la boîte retournée, suivant le bord de l'ouverture.

7. Procédé suivant l'une quelconque des revendications 1 à 6, **caractérisé par le fait que** la pièce (7) est placée avec une pluralité de pièces (7) dans au moins un conteneur (5).

8. Procédé suivant l'une quelconque des revendications 1 à 7, **caractérisé par le fait que** le conteneur (5) est disposé dans une chambre de traitement (2) renfermant le milieu gazeux, dans lequel on produit un plasma par décharge électrique.

9. Procédé selon la revendication 8, **caractérisé par le fait qu'**on réalise une évacuation du milieu gazeux vers l'extérieur de la chambre de traitement (2), depuis l'intérieur du conteneur (5).

10. Procédé suivant l'une quelconque des revendications 1 à 9, **caractérisé par le fait que** le milieu gazeux contient principalement du carbone et de l'azote, et que le carbone et l'azote sont présents dans le milieu gazeux sous la forme d'un composé dont la molécule contient à la fois l'élément carbone et l'élément azote, tel qu'une amine.

11. Procédé suivant l'une quelconque des revendications 1 à 9, **caractérisé par le fait que** le milieu gazeux contient principalement du carbone et de l'azote, et qu'il est obtenu en bombardant une cible de carbone, par exemple en graphite, par un faisceau de particules, en présence d'un gaz contenant de l'azote.

12. Procédé suivant l'une quelconque des revendications 1 à 11, **caractérisé par le fait que** le milieu gazeux renferme un gaz de dilution pris parmi l'hydrogène et/ou un gaz neutre.

13. Procédé suivant la revendication 12, **caractérisé par le fait que** le milieu gazeux est un mélange N₂ + H₂ + CH₄.

14. Procédé suivant l'une quelconque des revendications 1 à 13, **caractérisé par le fait que** la pièce (7) est métallique et qu'on porte et qu'on maintient la pièce métallique (7) à une température permettant la diffusion d'au moins un élément interstitiel pris parmi l'un des éléments carbone, azote, bore et oxygène apporté à la surface de la pièce métallique (7) par l'au moins une espèce activée, à l'intérieur d'une couche de surface de la pièce métallique (7).

15. Procédé suivant la revendication 14, **caractérisé par le fait qu'**on porte et qu'on maintient la pièce métallique (7) à une température comprise entre 200°C et 600°C et de préférence entre 300°C et 480°C ou mieux entre 300°C et 460°C, dans le cas où la pièce métallique est en acier inoxydable austénitique.

16. Procédé suivant l'une quelconque des revendications 1 à 15, **caractérisé par le fait que** la pièce est métallique en l'un des matériaux suivants : acier de construction faiblement ou fortement allié, acier inoxydable austénitique, martensitique, ferritique ou austéno-ferritique, acier ayant une teneur en chrome supérieure à 8 % en masse, alliage à base de nickel, alliage à base de cobalt, aluminium, alliage d'aluminium, titane, alliage de titane.

17. Procédé selon l'une quelconque des revendications 1 à 16, **caractérisé en ce que** la pièce constitue l'un des objets suivants : plat en acier inoxydable, lame de couteau, lame de bistouri, tôle mince, bobine de tôle, implant orthopédique, soupape, segment de moteur, pièce de turbine, tube à surface externe ou interne durcie par des interstitiels, vanne, boisseau, obturateur métallique, robinet, piston, cylindre, pièce de pompe (centrifuge, à palette, à engrenage, à lobe), pièce de régulateur de débit, pièce de régulateur de pression, pièce d'électrovanne, crayon de grappe de commande de réacteur nucléaire à eau sous pression.

18. Procédé selon l'une quelconque des revendications 1 à 13, **caractérisé en ce que** la pièce est en un matériau non métallique tel qu'un verre, une céramique, un caoutchouc, un matériau plastique polymère

19. Pièce obtenue par un procédé suivant l'une quelconque des revendications 1 à 16, **caractérisée par le fait qu'**elle comporte au moins une cavité d'une dimension d'ouverture comprise entre 0,01 mm et 0,3 mm ayant une couche de surface durcie par au moins un interstitiel constitué par l'un au moins des éléments carbone, azote, bore et oxygène.

20. Pièce métallique suivant la revendication 19 constituant un injecteur ou une rampe d'injection de carburant d'un véhicule automobile.

## Patentansprüche

1. Verfahren zur Oberflächenbehandlung eines Werkstückes (7), bestehend aus dem Inkontaktbringen wenigstens einer chemisch aktivierten Spezies mit einer Oberfläche des Werkstückes (7), **dadurch gekennzeichnet, daß** man die chemisch aktivierte Spezies in einem gasförmigen Medium bei einem Druck unter 100 mbar erzeugt, welches wenigstens zwei der Elemente Kohlenstoff, Stickstoff, Bor, Sauerstoff enthält, derart, daß diese chemisch aktivierte Spezies durch wenigstens zwei der Elemente Kohlenstoff, Stickstoff, Bor, Sauerstoff gebildet wird, indem ein Plasma erzeugt wird in dem gasförmigen Medium im Inneren eines Behandlungsgehäuses (1) und außerhalb eines Behälters (5), welcher das zu behandelnde Werkstück enthält und mit dem Behandlungsgehäuse (1) durch einen Spalt in Verbindung steht, dessen Öffnungsdimension (e) eine Zündung von Plasma durch den Spalt (e) verhindert, wobei die durch das Plasma erzeugten Spezies gegenüber der Oberfläche des Werkstückes (7) nach Durchtritt durch den Spalt reaktiv bleiben.

2. Verfahren nach Anspruch 1, **dadurch gekennzeichnet, daß** das gasförmige Medium nach der Aktivierung ionisierte Spezies wie N₂⁺, C⁺, CN⁺, (CN)₂⁺ und angeregte neutrale Spezies wie N, N₂, NH, C, H, CN und (CN)₂ umfaßt.

3. Verfahren nach Anspruch 1, **dadurch gekennzeichnet, daß** man in dem gasförmigen Medium ein Plasma nach einer der folgenden Methoden erzeugt: elektrische Entladung, elektromagnetische Wellen wie Mikrowellen oder Radiofrequenzen in dem Behandlungsgehäuse (1), außerhalb des Behälters (5), der das zu behandelnde Werkstück (7) enthält.

4. Verfahren nach einem der Ansprüche 1 bis 3, **dadurch gekennzeichnet, daß** der Spalt eine Öffnungsdimension zwischen 0,01 und 0,3 mm aufweist.

5. Verfahren nach einem der Ansprüche 1 bis 4, **dadurch gekennzeichnet, daß** das Werkstück (7) im Inneren eines Behälters (5) angeordnet ist, der wenigstens eine Öffnung hat, die durch ein Mittel verschlossen ist, das mit dem Rand der Öffnung ein Spiel von nicht Null im mechanischen Sinn jedoch ausreichend groß, um wenigstens eine aktivierte Spezies durchtreten zu lassen, und ausreichend gering, um ein Plasma am Eindringen in das Innere des Behälters zu hindern, ergibt.

6. Verfahren nach Anspruch 5, **dadurch gekennzeichnet, daß** der Behälter (5) in Form eines Kastens realisiert ist, welcher eine Wand (5a) aufweist, die wenigstens eine Öffnung hat, die in nicht dichter Weise durch eines der folgenden Mittel geschlossen ist: Deckel (5b), der auf einem oberen Teil der Wand rings um die Öffnung aufliegt, Verstopfungsmittel im Eingriff mit Spiel in der Öffnung, Träger, auf welchem der umgedrehte Kasten dem Rand der Öffnung folgend ruht.

7. Verfahren nach irgendeinem der Ansprüche 1 bis 6, **dadurch gekennzeichnet, daß** das Werkstück (7) mit einer Vielzahl von Werkstücken (7) in wenigstens einem Behälter (5) angeordnet ist.

8. Verfahren nach irgendeinem der Ansprüche 1 bis 7,
**dadurch gekennzeichnet, daß** der Behälter (5) in einer Behandlungskammer (2) angeordnet ist, die das gasförmige Medium enthält, in welchem man ein Plasma durch elektrische Entladuna erzeugt.

9. Verfahren nach Anspruch 8, **dadurch gekennzeichnet, daß** man eine Evakuierung des gasförmigen Mediums nach dem Äußeren der Behandlungskammer (2) von dem Inneren des Behälters (5) durchführt.

10. Verfahren nach irgendeinem der Ansprüche 1 bis 9, **dadurch gekennzeichnet, daß** das gasförmige Medium hauptsächlich Kohlenstoff und Stickstoff enthält und daß der Kohlenstoff und der Stickstoff in dem gasförmigen Medium in Form einer Verbindung vorliegen, deren Molekül gleichzeitig das Element Kohlenstoff und das Element Stickstoff enthält, beispielsweise ein Amin.

11. Verfahren nach irgendeinem der Ansprüche 1 bis 9, **dadurch gekennzeichnet, daß** das gasförmige Medium hauptsächlich Kohlenstoff und Stickstoff enthält und daß es durch Beschuss eine Platte aus Kohlenstoff, beispielsweise Graphit, durch Teilchenstrahlen in Anwesenheit eines Stickstoff enthaltenden Gases erhalten wurde.

12. Verfahren nach irgendeinem der Ansprüche 1 bis 11, **dadurch gekennzeichnet, daß** das gasförmige Medium ein Verdünnungsgas, ausgewählt aus Wasserstoff und/oder einem neutralen Gas, einschließt.

13. Verfahren nach Anspruch 12, **dadurch gekennzeichnet, daß** das gasförmige Medium ein Gemisch N₂ + H₂ + CH₄ ist.

14. Verfahren nach irgendeinem der Ansprüche 1 bis 13, **dadurch gekennzeichnet, daß** das Werkstück (7) metallisch ist und daß man das metallische Werkstück (7) auf eine Temperatur bringt und hält, welche die Diffusion wenigstens eines eingelagerten Elementes, ausgewählt unter einem der Elemente Kohlenstoff, Stickstoff, Bor und Sauerstoff, das zu der Oberfläche des metallischen Werkstückes (7)zugeführt wird, durch die wenigstens eine aktivierte Spezies in das,Innere einer Schicht der Oberfläche des metallischen Werkstückes (7) erlaubt.

15. Verfahren nach Anspruch 14, **dadurch gekennzeichnet, daß** man das metallische Werkstück (7) auf eine Temperatur zwischen 200°C und 600°C und bevorzugt zwischen 300°C und 480°C oder besser zwischen 300°C und 460°C in dem Fall, in welchem das metallische Werkstück (7) aus rostfreiem austenitischem Stahl besteht, bringt.

16. Verfahren nach irgendeinem der Ansprüche 1 bis 15, **dadurch gekennzeichnet, daß** das Werkstück metallisch aus einem der folgenden Materialien ist: schwach oder stark legiertem Konstruktionsstahl, rostfreiem austenitischem, martensitischem, ferritischem oder austenitisch-ferritischem Stahl, Stahl mit einem Gehalt an Chrom oberhalb 8 Gew.-%, Legierung auf Basis von Nickel, Legierung auf Basis von Kobalt, Aluminium, Legierung von Aliminium, Titan, Legierung von Titan.

17. Verfahren nach irgendeinem der Ansprüche 1 bis 16, **dadurch gekennzeichnet, daß** das Werkstück einen der folgenden Gegenstände bildet: Flachmaterial aus rostfreiem Stahl, Messerklinge, Klinge von Spezialmesser, dünnes Walzblech, Blechspule, orthopädisches Implantat, Schieber, Motorensegment, Turbinenteil, Rohr mit durch Zwischeneinlagerungen außen oder innen gehärteter Oberfläche, Ventil, Buchse, Metallverschluss, Hahn, Kolben, Zylinder, Pumpenteil (Zentrifugenpumpe, Scheibenradpumpe, Zahnradpumpe, Flügelpumpe), Durchsatzreglerteil, Druckreglerteil, Elektroventilteil, Steuerstab für Druckwasserreaktoren.

18. Verfahren nach irgendeinem der Ansprüche 1 bis 13, **dadurch gekennzeichnet, daß** das Werkstück aus einem nichtmetallischen Material, wie einem Glas, einem Keramikmaterial, einem Kautschuk, einem polymeren Kunststoffmaterial, besteht.

19. Werkstück, erhalten durch ein Verfahren nach einem der Ansprüche 1 bis 16, **dadurch gekennzeichnet, daß** es wenigstens einen Hohlraum mit einer Öffnungsdimension zwischen 0,01 und 0,3 mm umfaßt, welcher eine Oberflächenschicht aufweist, die durch wenigstens eine Zwischeneinlagerung gehärtet ist, die durch wenigstens eines der Elemente Kohlenstoff, Stickstoff, Bor oder Sauerstoff gebildet ist.

20. Metallisches Werkstück entsprechend Anspruch 19, das einen Injektor oder eine Einspritzdüse für Kraftstoff für ein Motorkraftfahrzeug bildet.

21. Metallisches Werkstück, erhalten nach dem Verfahren irgendeines der Ansprüche 1 bis 16, **dadurch gekennzeichnet, daß** es ein glänzendes Aussehen nach der Behandlung aufweist.

## Claims

1. Method of treating the surface of a part (7), comprising contacting a surface of the part (7) with at least one activated chemical species, **characterised in that** the activated chemical species is generated in a gaseous medium at a pressure below 100 mbar containing at least two of the elements carbon, nitrogen, boron and oxygen, such that this chemical species consists of at least mvo of the elements carbon, nitrogen, boron and oxygen, while generating a plasma in the gaseous medium inside a treatment enclosure (1) and outside a container (5) containing the part which is to be treated communicating with the treatment enclosure (1) through an interstice wherein the size of the opening (e) prevents ignition of the plasma through the interstice (e), the species generated by the plasma remaining reactive relative to the surface of the part (7) after passing into the interstice.

2. Method according to claim 1, **characterised in that** the gaseous medium contains, after activation, ionised species such as N⁺ and N₂⁺, C⁺, CN⁺, (CN₂)⁺ and excited neutral species such as N, N₂, NH, C, H, CN and (CN)₂.

3. Method according to claim 1, **characterised in that** a plasma is generated in the gaseous medium by one of the following methods: electric discharge, electromagnetic waves such as microwaves or radiofrequency, in the treatment enclosure (1), outside the container (5) containing the part (7) which is to be treated.

4. Method according to one of claims 1 to 3, **characterised in that** the opening size of the interstice is between 0.01 mm and 0.3 mm.

5. Method according to one of claims 1 to 4, **characterised in that** the part (7) is disposed inside a container (5) having at least one opening closed off by means defining with the edge of the opening play which is not zero in the mechanical sense but large enough to let through at least one reactive species and small enough to prevent a plasma from penetrating inside the container (5).

6. Method according to claim 5, **characterised in that** the container (5) is made in the form of a box having a wall (5a) with at least one opening closed off, in non-scaled manner, by one of the following means: a cover (5b) placed on an upper part of the wall around the opening, closure means engaging with play in the opening, a support on which the inverted box rests, around the edge of the opening.

7. Method according to any one of claims 1 to 6, **characterised in that** the part (7) is placed with a plurality of parts (7) in at least one container (5).

8. Method according to any one of claims 1 to 7, **characterised in that** the container (5) is disposed in a treatment chamber (2) containing the gaseous medium, in which a plasma is produced by electrical discharge.

9. Method according to claim 8, **characterised in that** the gaseous medium is evacuated to the outside of the treatment chamber (2) from the inside of the container (5).

10. Method according to any ane of claims 1 to 9, **characterised in that** the gaseous medium principally contains carbon and nitrogen, and the carbon and nitrogen are present in the gaseous medium in the form of a connpound the molecule of which contains both the element carbon and the element nitrogen, such as an amine.

11. Method according to any one of claims 1 to 9, **characterised in that** the gaseous medium principally contains carbon and nitrogen, and is obtained by bumbarding a carbon target, e.g. made of graphite, with a beam of particles, in the presence of a gas containing nitrogen.

12. Method according to any one of claims 1 to 11, **characterised in that** the gaseous medium contains a diluted gas selected from hydrogen and/or a neutral gas.

13. Method according to claim 12, **characterised in that** the gaseous medium is a mixture of N₂ + H₂ + CH₄.

14. Method according to any one of claims 1 to 13, **characterised in that** the part (7) is metallic and the metal part (7) is brought to and maintained at a temperature which allows the diffusion of at least one interstitial element selected from among the elements carbon, nitrogen, boron and oxygen applied to the surface of the metal part (7) by the minimum of one activated species, inside a surface layer of the metal part (7).

15. Method according to claim 14, **characterised in that** the metal part (7) is brought to and maintained at a temperature between 200°C and 600°C and preferably between 300°C and 480°C or more preferably between 300°C and 460°C, if the metal part is made of austenitic stainless steel.

16. Method according to any one of claims 1 to 15, **characterised in that** the part is metallic and made from one of the following materials: weakly or strongly alloyed construction steel, austenitic, martensitic, ferritic or austenoferritic stainless steel, steel with a chromium content of more than 8% by mass, nickel-based alloy, cobalt-based alloy, aluminium, aluminium alloy, titanium, titanium alloy.

17. Method according to any one of claims 1 to 16, **characterised in that** the part constitutes one of the following objects: stainless steel flat, knife blade, scalpel blade, thin sheet, coiled sheet, orthopaedic implant, valve, engine component, turbine component, tube with an outer or inner surface hardened by interstitials, shutoff valve, dome, metal shutoff device, tap, piston, cylinder, component of a pump (centrifugal, paddle, gear, lobe), flow regulator component, pressure regulator component, electro-valve component, control rod of a pressurised water nuclear reactor.

18. Method according to any one of claims 1 to 13, **characterised in that** the part is made of a non-metallic material such as a glass, a ceramic, a rubber or a polymeric plastic material.

19. Part obtained by a process according to any one of claims 1 to 16, **characterised in that** it comprises at least one cavity with an opening size of between 0.01 and 0.3 mm, having a surface layer hardened by at least one interstitial consisting of at least one of the elements carbon, nitrogen, boron and oxygen.

20. Metal part according to claim 19 constituting a fuel injector or injection ramp in a motor vehicle.

21. Metal part obtained by the method according to any one of claims 1 to 16, **characterised in that** it has a glossy appearance after treatment.
